# FASCICULE DE BREVET EUROPEEN

(11) **EP 0 457 667 B1**
(45) Date de publication et mention de la délivrance du brevet: **10.01.1996**
(21) Numéro de dépôt: 91401238.0
(22) Date de dépôt: 14.05.1991
(51) Int. Cl.: E01D 19/08

(54) **Procédé de revêtement routier étanche de tablier d'ouvrage d'art**
Verfahren zur Herstellung einer Fahrbahnabdichtung von Brücken
Method for constructing a waterproof bridge deck

(30) Priorité: 14.05.1990 FR 9005988
(43) Date de publication de la demande: 21.11.1991
(73) Titulaire: ENTREPRISE JEAN LEFEBVRE, F-92202 Neuilly-sur-Seine Cédex (FR)
(72) Inventeur: Vivier, Maurice, F-75015 Paris (FR)
(74) Mandataire: Ahner, Francis

(56) Documents cités:
- DE-A- 1 434 164
- FR-A- 2 365 661
- FR-A- 2 368 580
- FR-A- 2 614 048

## Description

La présente invention concerne un procédé de revêtement routier étanche de tablier d'ouvrage d'art.

Plusieurs techniques permettent de réaliser l'étanchéïté d'ouvrages d'art routier. Parmi celles-ci, on peut citer le répandage d'asphalte et le répandage d'un film mince, par exemple de type brai époxy, adhérant au tablier en béton de l'ouvrage d'art. L'utilisation de membranes préfabriquées permet aussi de réaliser un dispositif étanche. Ces matériaux ont en commun des rendements assez faibles. De plus, ils sont sensibles, lors de leur mise en oeuvre, aux variations atmosphériques.

La réalisation de l'étanchéïté d'un ouvrage d'art classique, un pont par exemple, à l'aide d'une de ces techniques est relativement longue à exécuter, et retarde ainsi la mise en service de l'ouvrage. De plus, ces techniques ne permettent pas toujours d'utiliser du matériel classique routier, tel que des répandeuses, et font appel à du matériel complémentaire ainsi qu'à une main d'oeuvre importante.

Une solution a été apportée par l'invention décrite dans le brevet français n°2614048. Elle concerne un complexe d'étanchéïté d'ouvrage d'art routier principalement destiné à recevoir une couche de roulement, caractérisé en ce qu'il comporte :
- une couche inférieure d'enrobé à chaud constituée d'un mortier comportant environ 10 à environ 15% de granulat de diamètre inférieur à 80 µm et d'environ 7,5 à environ 9,5% d'un liant bitumineux à base d'élastomères, les pourcentages étant exprimés en poids par rapport au granulat sec,
- une couche supérieure constituée d'un bitume riche en élastomères.

Un inconvénient de ce type de complexe d'étanchéïté est que, lors de la pose du premier tapis d'enrobé à chaud (constituant la couche de roulement) sur la couche supérieure bitumeuse, même sablée, celle-ci se met en fusion et percole de bas en haut à la base de ce tapis, si bien que son épaisseur diminue fortement jusqu'à disparaître quasi totalement si la température de l'enrobé est excessive. La capacité à éviter la propagation des fissures ascendantes ou descendantes se trouve alors considérablement amoindrie, car un tapis d'enrobé, même fortement enrichi en liant bitumineux à sa base, est à l'évidence moins déformable qu'une couche de liant pur.

La présente invention vise à remédier à cet inconvénient et à améliorer l'étanchéïté du complexe du brevet 2614048, ce qui est particulièrement utile pour les ouvrages d'art soumis à des contraintes thermiques importantes, notamment pour les ouvrages d'art en haute montagne.

Le complexe d'étanchéïté d'ouvrage d'art routier selon l'invention comporte :
- une couche inférieure d'enrobé à chaud comportant, pour 100 parties de granulat, d'environ 8,5 à environ 10,5% d'un liant bitumineux contenant des élastomères, et d'environ 11 à environ 16% en poids du granulat ayant un diamètre inférieur à 80 µm.
- une couche intermédiaire constituée essentiellement par un liant bitumineux ,
- une couche supérieure d'enrobé coulé à froid.

La couche supérieure d'enrobé coulé à froid est constituée par un liant bitumineux en émulsion et un granulat dont la dimension maximale des particules reste inférieure à environ 10 mm.

Pour 100 parties en poids de granulat, l'enrobé coulé à froid de la couche supérieure contient d'environ 6 à environ 20 parties de liant résiduel.

Le granulat de la couche supérieure d'enrobé coulé à froid est de préférence un sable concassé. La couche supérieure d'enrobé coulé à froid constitue un écran thermique empêchant toute remontée du liant bitumineux de la couche intermédiaire, dans le premier tapis d'enrobé à chaud appliqué sur le complexe. La couche supérieure d'enrobé coulé à froid peut se présenter sous forme d'une mono-couche, ou d'une bicouche. Pour une mono-couche, le granulat est de préférence un concassé continu 0/6 ou 0/10. Pour une bicouche, on utilise de préférence un sable continu 0/4 ou 0/6, ou un sable discontinu 0/6.

Lorsque la couche supérieure d'enrobé coulé à froid forme la couche de roulement, on utilise de préférence une granulométrie discontinue 0/6 ou 0/10, ou encore une granulométrie continue 0/10.

L'épaisseur de la couche d'enrobé coulé à froid est avantageusement comprise entre 3 et 12 mm. Elle est essentiellement fonction de la granulométrie du sable. Ainsi, pour un sable 0/2, l'épaisseur est de l'ordre de 3 à 5 mm ; pour un sable 0/4, elle est de 5 à 7 mm; pour un sable 0/6, elle est de 7 à 10 mm.

Une charge peut éventuellement compléter la granulométrie des granulats comme par exemple une poudre de roche broyée, de préférence calcaire, du ciment, des fibres de roche naturelle ou artificielle, ou encore des fibres organiques. La teneur en charge est inférieure à 10 % en poids par rapport au granulat. Le liant bitumineux de la couche supérieure d'enrobé coulé à froid contient essentiellement un bitume. Le bitume peut être choisi parmi les bitumes purs, de préférence parmi les bitumes de grades 60/70 et 80/100. Le bitume utilisé peut également être un bitume modifié par addition de copolymères thermoplastiques, soit par mélange direct à chaud de bitume pur et de copolymères, soit par mélange indirect à froid d'émulsion de bitume pur et de dispersion aqueuse de copolymères au moment de la fabrication de l'enrobé à couler. De préférence, on utilisera des copolymères éthylène vinyle acétate (EVA) ou styrène butadiène styrène triséquencé (SBS) ou éthylène méthacrylate (EMA). Mais on pourra également utiliser les copolymères styrène butadiène rubber biséquencé (SBR) et les copolymères acryliques ainsi que divers mélanges de ces copolymères. La teneur en copolymère est au plus égale à environ 5 % en poids. L'addition de tels copolymères a pour effet un moindre rejet à la mise en service, une meilleure liaison liant-granulat, une résistance à la saumure accrue, une réduction de la sensibilité à la chaleur et au froid, une plus grande cohésion ainsi qu'une meilleure aptitude à la déformation.

Dans une variante de l'invention, le liant bitumineux de la couche supérieure d'enrobé coulé à froid contient en outre des fibres synthétiques. Les fibres utilisées sont des fibres organiques de synthèse ultrafines (quelques décitex) et relativement longues (4 à 8 mm). Elles sont choisies en fonction du module élastique du matériau dont elles sont constituées, afin d'obtenir un enrobé fibreux dont la déformabilité est compatible avec celle du support sur lequel il sera appliqué. Les fibres à faible module seront utilisées pour les ouvrages les plus déformables. La proportion de fibres est avantageusement comprise entre 0,05 et 3 % en poids. Cette proportion peut être très faible, mais compte-tenu de l'extrême finesse de ces fibres, leur nombre au mètre carré d'enrobé coulé est considérable, de même que la longueur du réseau qu'elles constituent. L'addition de fibres au liant bitumineux est particulièrement souhaitable lorsque ce liant contient un granulat dont la granulométrie est discontinue.

Le granulat de la couche inférieure d'enrobé à chaud peut être constitué par exemple par un mélange de sable concassé ou broyé de granulométrie 0-2, de sable roulé de granulométrie 0-2 à 0-4, et de sable concassé de granulométrie 2-4. On peut utiliser un mortier de granulométrie 0-2 ou une micrograve de granulométrie 0-6.

Le liant bitumineux utilisé pour la couche inférieure d'enrobé à chaud peut être choisi parmi les liants bitumineux décrits ci-dessus pour la couche supérieure d'enrobé coulé à froid. On utilise de préférence d'environ 8 à environ 11 parties en poids de liant, pour 100 parties en poids de granulat.

L'épaisseur de la couche inférieure d'enrobé à chaud sera de préférence comprise entre environ 2 et environ 4 cm.

Cette première couche permet de réaliser le reprofilage de l'ouvrage à recouvrir et d'assurer une première étanchéïté. Un mortier du type décrit plus haut possède une compacité de 96 à 98%. Des essais de perméabilité ont été réalisés à l'aide d'un perméamètre EDF. Le coefficient est inférieur à 10⁻¹ mètres/seconde. Cette couche est donc étanche.

Le liant bitumineux de la couche intermédiaire contient essentiellement un bitume. Le bitume peut être choisi parmi les bitumes purs, de préférence parmi les bitumes de grade dur, par exemple de grade 40/50 ou 20/30 ou 10/20. Le bitume peut avantageusement être un bitume modifié par addition d'un composé macromoléculaire, par exemple un copolymère éthylène-acétate de vinyle (EVA) ou un copolymère styrène-butadiène-styrène (SBS). Mais on pourra également utiliser les copolymères styrène butadiène rubber biséquencé (SBR) et les copolymères acryliques ainsi que divers mélanges de ces copolymères. La teneur maximale en copolymère est imposée par la viscosité limite du bitume modifié jusqu'à laquelle il s'écoule par une rampe d'épandage chauffante et calorifugée tout en restant à une température inférieure à la température de dégradation du copolymère.

Le liant bitumineux de la couche intermédiaire du complexe peut comporter en outre, une résine dans des proportions allant d'environ 1 à environ 10% en poids. Des résines particulièrement préférées sont des résines terpéniques. L'épaisseur de la membrane bitumineuse est avantageusement comprise entre 1 et 5 mm, ce qui correspond approximativement à 1 à 5 kg/m de liant.

La membrane bitumineuse peut être avantageusement revêtue, de manière classique, lors d'une opération de sablage, par de fines particules, par exemple par de l'ardoisine ou par du sable de grésage.

La présente invention concerne un procédé de revêtement routier étanche de tablier d'ouvrage d'art, dans lequel on effectue les opérations successives suivantes :
a) on répand directement sur le tablier de l'ouvrage d'art, un vernis d'imprégnation à froid, ou une couche d'accrochage à l'émulsion spéciale de bitume-élastomère;
b) on réalise ensuite un complexe d'étanchéité en répandant successivement une couche inférieure d'enrobé à chaud comprenant, pour 100 parties de granulat, d'environ 8,5 à 10,5 % d'un liant bitumineux contenant des élastomères, et d'environ 11 à environ 16% en poids de granulat ayant un diamètre inférieur à 80 µm, puis une couche intermédiaire constituée essentiellement par un liant bitumineux;
c) on réalise éventuellement un sablage de la surface dudit complexe;
d) on répand une couche d'enrobé coulé à froid, puis
e) on répand une couche de roulement.

Selon une caractéristique particulière, à la suite de l'étape a)
- on réalise l'étanchéïté des bordures et autres relevés dudit ouvrage d'art en plaçant un matériau du type classique, préfabriqué, contre lesdites bordures, en retombées, ou en pénétration,
- on répand ladite couche inférieure du complexe d'étanchéïté en ménageant un retrait par rapport auxdites bordures,
- on comble l'espace ainsi créé lors de l'application de ladite couche intermédiaire.

L'emploi d'élastomères permet de conférer au complexe une meilleure cohésion, une meilleure élasticité ainsi qu'une bonne adhésivité sur le support. De plus, le fait d'utiliser les mêmes élastomères dans au moins deux couches sur trois permet de limiter le nombre de matières premières et de cette façon de faciliter l'exécution du complexe.

Les exemples suivants illustrent de manière non limitative les trois couches du complexe d'étanchéïte selon l'invention.

### EXEMPLE 1

### Composition pour la couche supérieure d'enrobé coulé à froid.

On a utilisé comme liant bitumineux, le Mobilplast® commercialisé par le demandeur, contenant 95% en poids de bitume 80/100 émulsionable, et 5% en poids d'un copolymère EVA.

On a préparé une émulsion ayant la composition suivante, exprimée en kg :

| | |
|---|---|
| liant Mobilplast ® | 600 |
| agent émulsifiant | 9 |
| HCl (d-1,19) | 2,15 |
| Eau | 400 |

Les caractéristiques de cette émulsion sont les suivantes:

| | |
|---|---|
| - pH | 2 à 3,5 |
| - viscosité Engler | 2 à 6 degrés |
| - refus sur tamis de | |
| - 0,630 mm | < 0,1% |
| - 0,160 mm | < 0,25% |
| - indice de rupture LCPC | > 160 |
| - diamètre médian | 2 à 4 µm |
| - sédimentation à 7 jours | < 5% |

La composition destinée à former la couche d'enrobé coulé à froid a été préparée en malaxant le mélange suivant, dans lequel les proportions sont exprimées en parties en poids :

| | |
|---|---|
| - mélange minéral | 100 parties |
| - sable concassé 0/2 mm | 99% en poids |
| - ciment CPA 55 | 1% en poids |
| - eau de mouillage | 7,5 |
| - émulsion à 60% | 25 |
| - dope pur | 0,2 |
| - fibres polyester | 0,2 |
| - liant résiduel | 15 |

### EXEMPLE 2

### Composition pour la couche supérieure d'enrobé coulé à froid.

On a utilisé l'émulsion préparée à l'exemple 1 et on a préparé la composition suivante, de la même manière que dans l'exemple 1 :

| | |
|---|---|
| - mélange minéral | 100 parties |
| - sable concassé 2/4 mm | 34% en poids |
| - sable concassé 0/2 mm | 65% en poids |
| - CPA 55 | 1% en poids |
| - eau de mouillage | 8 |
| - émulsion à 60% | 20 |
| - dope pur | 0,2 |
| - fibres polyester | 0,2 |
| - liant résiduel | 12 |

### EXEMPLE 3

### Composition pour la couche bitumineuse intermédiaire:

| | |
|---|---|
| bitume 20/30 environ | 80 % (en poids) |
| copolymère EVA | < 20 % (en poids) |
| dope | 0,02 à 0,05 % (en poids) |

### EXEMPLE 4

### Autre composition pour la couche supérieure d'enrobé coulé à froid.

On a utilisé comme liant bitumineux, le Mobilplast® commercialisé par le demandeur, contenant 97% en poids de bitume 80/100 émulsionable, et 3% en poids d'un copolymère EVA.

On a préparé une émulsion ayant la composition suivante, exprimée en kg :

| | |
|---|---|
| liant Mobilplast® | 600 |
| agent émulsifiant | 9 |
| HCl (d-1,19) | 2,15 |
| Eau | 400 |

La composition destinée à former la couche d'enrobé coulé à froid a été préparée en malaxant le mélange suivant, dans lequel les proportions sont exprimées en parties en poids :

| | |
|---|---|
| - mélange minéral | 100 parties |
| - concassé 0/6 mm | 99 % en poids |
| - ciment CPA 55 | 1 % en poids |
| - eau de mouillage | 6,5 |
| - émulsion à 60% | 13 |
| - dope pur | 0,2 |
| - fibres polyester | 0,2 |
| - liant résiduel | 7 |

### EXEMPLE 5

### Composition pour la couche inférieure d'enrobé à chaud.

Elle a été préparés en malaxant le mélange suivant, dans lequel les proportions sont exprimées en parties en poids :

| | |
|---|---|
| - mélange minéral | 100 parties |
| - sable concassé 2/4 mm | 25% en poids |
| - sable concassé 0/2 mm | 55,5% en poids |
| - sable roulé 0/4 mm | 15% en poids |
| - filler d'apport | 4,5% en poids |
| - liant | 9,6 parties |

Le liant est lui-même constitué comme suit :

| | |
|---|---|
| - bitume 80/100 | environ 90% |
| - copolymère EVA | < 10% |
| - dope | 0,02 à 0,05% |

### EXEMPLE 6

### Composition pour la couche inférieure d'enrobé à chaud.

La composition destinée à former la couche inférieure d'enrobé à chaud a été préparée en malaxant le mélange suivant, dans lequel les proportions sont exprimées en partie en poids :

| | |
|---|---|
| - mélange minéral | 100 parties |
| - sable concassé 2/4 | 15% en poids |
| - sable concassé 0/2 | 70% |
| - sable roulé 0/5 | 15% |
| - liant | 9,7 parties |

Le liant est lui-même composé de :

| | |
|---|---|
| - bitume 80/100 environ | 90 % en poids |
| - copolymère EVA | 10 % |
| - dope | 0,02 à 0,05% |

## Revendications

1. Procédé de revêtement routier étanche de tablier d'ouvrage d'art, dans lequel on effectue les opérations successives suivantes :
a) on répand directement sur le tablier de l'ouvrage d'art, un vernis d'imprégnation à froid, ou une couche d'accrochage à l'émulsion spéciale de bitume-élastomère;
b) on réalise ensuite un complexe d'étanchéité en répandant successivement une couche inférieure d'enrobé à chaud comprenant, pour 100 parties de granulat, d'environ 8,5 à 10,5 % d'un liant bitumineux contenant des élastomères, et d'environ 11 à environ 16% en poids de granulat ayant un diamètre inférieur à 80 µm, puis une couche intermédiaire constituée essentiellement par un liant bitumineux;
c) on réalise éventuellement un sablage de la surface dudit complexe;
d) on répand une couche d'enrobé coulé à froid, puis
e) on répand une couche de roulement.

2. Procédé selon la revendication 1, caractérisé en ce que l'enrobé coulé à froid de la couche supérieure est constitué par un liant bitumineux en émulsion et un granulat dont la dimension maximale des particules est inférieure à environ 10 mm.

3. Procédé selon les revendications 1 et 2, caractérisé en ce que le granulat de la couche supérieure est choisi parmi les sables concassés.

4. Procédé selon les revendications 1 à 3, caractérisé en ce que l'enrobé coulé à froid de la couche supérieure contient d'environ 6 à environ 20 parties en poids de liant résiduel pour 100 parties en poids de granulat.

5. Procédé selon les revendications 1 à 4, caractérisé en ce que le liant bitumineux de l'enrobé de la couche inférieure et/ou de la couche supérieure contient essentiellement un bitume pur.

6. Procédé selon les revendications 1 à 4, caractérisé en ce que le liant bitumineux de l'enrobé de la couche inférieure et/ou de la couche supérieure contient essentiellement un bitume modifié par addition de copolymères thermoplastiques.

7. Procédé selon les revendications 1 à 6, caractérisé en ce que le liant bitumineux de l'enrobé de la couche inférieure et/ou de la couche supérieure contient en outre des fibres synthétiques, en particulier des fibres organiques de synthèse.

8. Procédé selon les revendications 1 à 7, caractérisé en ce que le liant bitumineux de la couche intermédiaire contient essentiellement un bitume pur.

9. Procédé selon les revendications 1 à 7, caractérisé en ce que le liant bitumineux de la couche intermédiaire contient essentiellement un bitume modifié par addition de copolymères thermoplastiques.

10. Procédé selon les revendications 1 à 9, caractérisé en ce que le liant bitumineux de la couche intermédiaire contient de 1 à 10 % en poids d'une résine.

11. Procédé selon la revendication 10, caractérisé en ce que la résine est une résine terpénique.

## Patentansprüche

1. Verfahren zur Herstellung eines undurchlässigen Brückenbauwerk-Fahrbahnbelags, bei dem man die folgenden aufeinanderfolgenden Arbeitsgänge durchführt:
a) direkt auf die Brückenbauwerk-Fahrbahn vergießt man einen Kaltimprägnierungs-Firnis oder eine Haftschicht aus einer speziellen Asphalt-Elastomer-Emulsion;
b) anschließend stellt man einen Abdichtungs-Verbund her, indem man nacheinander vergießt eine untere Schicht aus einer Heißeinbaudecke, die auf 100 Teile Granulat etwa 8,5 bis 10,5 % eines Asphalt-Bindemittels, das Elastomere enthält, und etwa 11 bis etwa 16 Gew.-% Granulat mit einem Durchmesser von weniger als 80 µm enthält, und dann eine Zwischenschicht, die im wesentlichen aus einem Asphalt-Bindemittel besteht;
c) gegebenenfalls führt man eine Sandstrahlung der Oberfläche des genannten Verbundes durch;
d) man vergießt eine Schicht aus einer Kalteinbau-Decke (kalt gegossener Straßenbelag) und dann
e) vergießt man eine Deckschicht.

2. Verfahren nach Anspruch 1, dadurch gekennzeichnet, daß die Kalteinbau-Decke der oberen Schicht besteht aus einem Asphalt-Bindemittel in Form einer Emulsion und einem Granulat, dessen maximale Dimension der Teilchen unterhalb etwa 10 mm liegt.

3. Verfahren nach den Ansprüchen 1 und 2, dadurch gekennzeichnet, daß das Granulat der oberen Schicht aus Kiesbrechsanden ausgewählt wird.

4. Verfahren nach den Ansprüchen 1 bis 3, dadurch gekennzeichnet, daß die Kalteinbaudecke der oberen Schicht etwa 6 bis etwa 20 Gew.-Teile restliches Bindemittel auf 100 Gew.-Teile Granulat enthält.

5. Verfahren nach den Ansprüchen 1 bis 4, dadurch gekennzeichnet, daß das Asphalt-Bindemittel der Decke der unteren Schicht und/oder der oberen Schicht im wesentlichen reinen Asphalt(Bitumen) enthält.

6. Verfahren nach den Ansprüchen 1 bis 4, dadurch gekennzeichnet, daß das Asphalt-Bindemittel der Decke der unteren Schicht und/oder der oberen Schicht im wesentlichen einen durch Zugabe von thermoplastischen Copolymeren modifizierten Asphalt (Bitumen) enthält.

7. Verfahren nach den Ansprüchen 1 bis 6, dadurch gekennzeichnet, daß das Asphalt-Bindemittel der Decke der unteren Schicht und/oder der oberen Schicht außerdem synthetische Fasern, insbesondere organische Synthesefasern, enthält.

8. Verfahren nach den Ansprüchen 1 bis 7, dadurch gekennzeichnet, daß das Asphalt-Bindemittel der mittleren Schicht im wesentlichen reinen Asphalt(Bitumen) enthält.

9. Verfahren nach den Ansprüchen 1 bis 7, dadurch gekennzeichnet, daß das Asphalt-Bindemittel der mittleren Schicht im wesentlichen einen durch Zugabe von thermoplastischen Copolymeren modifizierten Asphalt enthält.

10. Verfahren nach den Ansprüchen 1 bis 9, dadurch gekennzeichnet, daß das Asphalt-Bindemittel der mittleren Schicht 1 bis 10 Gew.-Teile eines Harzes enthält.

11. Verfahren nach Anspruch 10, dadurch gekennzeichnet, daß das Harz ein Terpenharz ist.

## Claims

1. Process for leakproof surfacing of a road structure floor, in which the following successive operations are carried out:
a) a cold impregnating coating or a priming course containing a special bitumen elastomer emulsion is spread directly onto the floor of the structure;
b) next, a sealing complex is produced by spreading in succession a lower course of hot bituminous mix comprising, per 100 parts of granulate, from approximately 8.5 to approximately 10.5% of a bituminous binder containing elastomers, and from approximately 11 to approximately 16% by weight of granulate which has a diameter of less than 80 µm, and then an intermediate course consisting essentially of a bituminous binder;
c) sanding of the surface of the said complex is optionally carried out;
d) a course of cold-cast bituminous mix is spread and then
e) a wearing course is spread.

2. Process according to Claim 1, characterized in that the cold-cast bituminous mix of the upper course consists of a bituminous binder in the form of emulsion and a granulate whose maximum particle size is smaller than approximately 10 mm.

3. Process according to Claims 1 and 2, characterized in that the granulate of the upper course is chosen from crushed sands.

4. Process according to Claims 1 to 3, characterized in that the cold-cast bituminous mix of the upper course contains from approximately 6 to approximately 20 parts by weight of residual binder per 100 parts by weight of granulate.

5. Process according to Claims 1 to 4, characterized in that the bituminous binder of the bituminous mix of the lower course and/or of the upper course contains essentially a pure bitumen.

6. Process according to Claims 1 to 4, characterized in that the bituminous binder of the bituminous mix of the lower course and/or of the upper course contains essentially a bitumen modified by the addition of thermoplastic copolymers.

7. Process according to Claims 1 to 6, characterized in that the bituminous binder of the bituminous mix of the lower course and/or of the upper course additionally contains synthetic fibres, particularly synthetic organic fibres.

8. Process according to Claims 1 to 7, characterized in that the bituminous binder of the intermediate course contains essentially a pure bitumen.

9. Process according to Claims 1 to 7, characterized in that the bituminous binder of the intermediate course contains essentially a bitumen modified by the addition of thermoplastic copolymers.

10. Process according to Claims 1 to 9, characterized in that the bituminous binder of the intermediate course contains from 1 to 10% by weight of a resin.

11. Process according to Claim 10, characterized in that the resin is a terpene resin.
